# EUROPÄISCHE PATENTSCHRIFT

(11) **EP 0 733 731 B1**
(45) Veröffentlichungstag und Bekanntmachung des Hinweises auf die Patenterteilung: **21.07.1999**
(21) Anmeldenummer: 96104224.9
(22) Anmeldetag: 16.03.1996
(51) Int. Cl.: D03D 15/02

(54) **Verformbares, technisches Gewebe zur Herstellung von Bauteilen oder Strukturteilen**
Deformable technical fabric for the manufacture of construction parts or structural components
Tissu technique déformable pour la fabrication d'éléments de construction ou éléments structuraux

(30) Priorität: 24.03.1995 DE 19510980
(43) Veröffentlichungstag der Anmeldung: 25.09.1996
(73) Patentinhaber: DORNIER GmbH, 88039 Friedrichshafen (DE)
(72) Erfinder: Seuster, Walter, Ing., 88046 Friedrichshafen (DE); Helwig, Gunter, Dr., 88718 Daisendorf (DE)
(74) Vertreter: Landsmann, Ralf

(56) Entgegenhaltungen:
- EP-A- 0 074 263
- WO-A-85/00556
- WO-A-90/14224
- DE-A- 3 144 653
- US-A- 5 171 419
- MELLIAND TEXTILBERICHTE, Bd. 52, Nr. 1, Januar 1971, HEIDELBERG DE, Seiten 3-10, XP002006562 DR. HORST FREHSEN: "Kohlenstoff- und Graphitfasern, Herstellung, Eigenschaften und Verwendung"

## Beschreibung

Die Erfindung betrifft ein verformbares, technisches Gewebe zur Herstellung von Bauteilen oder Strukturteilen.

Aus der **DE 31 44 653 A1** sind Fasergewebe bekannt, bei denen die Kettfäden und die Schußfäden mit elektrisch leitfähigem Material umhüllt sind. Das Fasergewebe bildet eine leitfähige Barriere zur Verteilung von Strömen und soll Flugzeuge vor Blitzschlag-Schäden schützen. Weiter sind aus EP-A-0 074 263 Fasergewebe mit eingewebten Drahteinlagen aus z.B. Aluminium zur Herstellung oder Verbesserung der elektrischen Leitfähigkeit bekannt. Die Drähte sind jedoch so dünn, daß sie dem Gewebe keine Eigensteifigkeit vermitteln.

Der Erfindung liegt die Aufgabe zugrunde, ein technisches Gewebe zu schaffen, das mechanisch verformbar ist und im verformten Zustand verharrt.

Diese Aufgabe wird erfindungsgemäß durch den Gegenstand des Hauptanspruchs gelöst. Die Unteransprüche betreffen vorteilhafte Ausgestaltungen der Erfindung.

Durch den Gegenstand der Erfindung ergeben sich folgende Vorteile:
- Herstellmöglichkeit von eigensteifen Formelementen aus Faserhalbzeug mit geringen Verformungskräften maschinell und/oder manuell.
- Beschickung der formgebenden Bauvorrichtung (Laminiervorrichtung) mit vorgeformten Faserelementen in kürzester Zeit mittels Roboter und/oder manuell.
- Keine oder nur einzelne Haltepunkte der vorgeformten Faserelemente in der Laminiervorrichtung erforderlich.
- Keine Überspannung von Kanten und Ecken beim Drapieren.
- Erhöhung der Bruchzähigkeit des Faserverbundwerkstoffes durch Metallarmierung.
- Verbesserung des Schadensverhaltens der Bauteile aus diesem Werkstoff.

Die Erfindung wird nachfolgend anhand von Figuren beschrieben.

Es zeigen:
- Fig. 1: ein Filamentgewebe mit Drahteinlagen,
- Fig. 2: ein zweiteiliges Formteil aus vorverformtem, eigensteifen Fasergelege,
- Fig. 3: einen U-Träger (Holm) mit profiliertem Steg aus vorverformtem, eigensteifen Fasergelege und
- Fig. 4: zweiteilige Laminierform (Negativform) und Druckschlauch zur Herstellung eines Hohlprofils aus eigensteifen Fasergelegen nach Fig. 2.

Nachfolgend wird Fig. 1 näher erläutert.

Fig. 1 zeigt ein technisches Gewebe, bei dem die Kettfäden und die Schußfäden jeweils wechselweise aus C-Fasern und Metalldraht bestehen. Als Metalldraht wird z.B. Bindedrahtqualität, Werkstoff Stahl, nichtrostender Stahl NE-Metalle (Aluminiumlegierungen, Titan, Kupfer) verwendet. Der Drahtdurchmesser beträgt 0,1 bis 0,4 mm.

## Patentansprüche

1. Verformbares technisches Gewebe zur Herstellung von Bauteilen oder Strukturteilen, **dadurch gekennzeichnet,** daß die Kettfäden und die Schußfäden jeweils wechselweise aus C-Fasern und Metalldraht bestehen.

2. Gewebe nach Anspruch 1, **dadurch gekennzeichnet,** daß die Anzahl der Kettfäden und/oder Schußfäden, die aus C-Fasern bestehen, größer ist als die Anzahl der Kettfäden und/oder Schußfäden, die aus Metalldraht bestehen.

3. Gewebe nach Anspruch 1 oder Anspruch 2, **dadurch gekennzeichnet,** daß die C-Fasern und/oder die Metalldrähte verschiedene Querschnittsformen wie Rechteck, Kreis, Ellipse aufweisen.

4. Gewebe nach Anspruch 3, **dadurch gekennzeichnet,** daß die C-Fasern und/oder die Metalldrähte Querschnittsflächen unterschiedlicher Grösse aufweisen.

## Claims

1. Deformable industrial woven fabric for the manufacture of building components or structural members, characterised in that the warp threads and the weft threads each comprise carbon fibres and metal wire alternately.

2. Woven fabric according to claim 1, characterised in that the number of warp threads and/or weft threads comprising carbon fibres is greater than the number of warp threads and/or weft threads comprising metal wire.

3. Woven fabric according to claim 1 or claim 2, characterised in that the carbon fibres and/or the metal wires have various cross-sectional shapes such as rectangle, circle, ellipse.

4. Woven fabric according to claim 3, characterised in that the carbon fibres and/or the metal wires have cross-sectional surface areas of different sizes.

## Revendications

1. Tissu technique déformable pour la fabrication d'éléments de construction ou d'éléments structuraux, caractérisé en ce que les fils de chaîne et les fils de trame sont constitués alternativement de fibres de carbone et de fil métallique.

2. Tissu selon la revendication 1, caractérisé en ce que le nombre de fils de chaîne et/ou de fils de trame constitués de fibres de carbone est supérieur au nombre de fils de chaîne et/ou de fils de trame constitués de fil métallique.

3. Tissu selon la revendication 1 ou selon la revendication 2, caractérisé en ce que les fibres de carbone et/ou les fils métalliques présentent des sections transversales de formes diverses telles que rectangle, cercle, ellipse.

4. Tissu selon la revendication 3, caractérisé en ce que les fibres de carbone et/ou les fils métalliques présentent des surfaces en section transversale de différentes dimensions.
